# EUROPÄISCHE PATENTSCHRIFT

(11) **EP 0 706 583 B1**
(45) Veröffentlichungstag und Bekanntmachung des Hinweises auf die Patenterteilung: **12.03.1997**
(21) Anmeldenummer: 94922862.1
(22) Anmeldetag: 22.06.1994
(51) Int. Cl.: C23F 11/18

(54) **NATRONWASSERGLASLÖSUNGEN MIT HOHEN ORTHOPHOSPHATGEHALTEN FÜR DEN KORROSIONSSCHUTZ IM TRINKWASSERBEREICH**
SODIUM WATER-GLASS SOLUTIONS WITH HIGH ORTHOPHOSPHATE CONTENTS FOR CORROSION PROTECTION IN THE FIELD OF DRINKING-WATER SUPPLIES
SOLUTIONS DE VERRE SOLUBLE A TENEUR ELEVEE EN ORTHOPHOSPHATES POUR LA PROTECTION DES CIRCUITS D'EAU POTABLE CONTRE LA CORROSION

(30) Priorität: 01.07.1993 DE 4321883
(43) Veröffentlichungstag der Anmeldung: 17.04.1996
(73) Patentinhaber: Henkel Kommanditgesellschaft auf Aktien, 40191 Düsseldorf (DE); KODIAK WASSERTECHNOLOGIE GMBH, D-40878 Ratingen (DE)
(72) Erfinder: SCHAAL, Christian, D-45475 Mühlheim-Ruhr (DE); PESCH, Wolfgang, D-41515 Grevenbroich (DE)
(86) Internationale Anmeldenummer: EP9402037
(87) Internationale Veröffentlichungsnummer: WO9501465

(56) Entgegenhaltungen:
- EP-A- 0 054 083
- EP-A- 0 510 989
- DE-B- 1 083 101
- FR-A- 2 571 745
- GB-A- 491 237
- INDUSTRIAL AND ENGINEERING CHEMISTRY, Bd.37, Nr.8, 6. August 1945, COLUMBUS US Seiten 716 - 721 STERICKER 'Protection of Small Water Systems from Corrosion'
- CORROSION., Bd.16, Nr.7, 1. Juli 1960, HOUSTON US Seiten 354 - 358 SHULDENER 'Silicate as corrosion inhibitor in water systems' in der Anmeldung erwähnt

## Beschreibung

Die Erfindung betrifft ein flüssiges Konzentrat zur Verwendung in Verfahren zur Korrosionsschutzbehandlung von wasserführenden Systemen, insbesondere Durchflußsystemen aus niedrig legiertem oder unlegiertem Stahl, wie sie im Trinkwasserbereich vorliegen.

In wasserführenden Systemen finden chemische Wechselwirkungen zwischen dem Wasser und den Werkstoffen des Systems statt. Die Größe dieser Wechselwirkung hängt im wesentlichen ab von der Wasserqualität, vom verwendeten Werkstoff und von den Betriebsbedingungen.

Diese Wechselwirkungen führen im allgemeinen zu Veränderungen des Werkstoffes (Korrosion) und zu Beeinträchtigungen des Wassers durch die Korrosionsprodukte. Übermäßige Korrosion zerstört das wasserführende System und kann erhebliche Folgeschäden (Produktionsausfälle, Versorgungsausfälle, Folgeschäden an Anlagen und Gebäuden) hervorrufen.

Aus den genannten Gründen ist die Behandlung des Wassers zum Zwecke des Korrosionsschutzes in vielen wasserführenden Systemen eine zwingende Notwendigkeit.

Während die Korrosionsschutzbehandlung von im Kreislauf geführten technischen Wässern, beispielsweise offene und geschlossene Kühlkreisläufe, mit modernen Korrosionsinhibitoren, beispielsweise auf Basis von Zinksalzen in Kombination mit Phosphonsäuren, Polycarbonsäuren oder Molybdaten, zum Stand der Technik gehört, ist die Behandlung von Trinkwassersystemen noch nicht optimal gelöst. Dies liegt insbesondere daran, daß die obigen Inhibitoren, da nicht vom Lebensmittelgesetz zugelassen, nicht eingesetzt werden dürfen. Zum Zwecke des Korrosionsschutzes sind lediglich Zusätze von Silicaten und Phosphaten erlaubt.

Der Einsatz von Silicaten zum Korrosionsschutz von Trinkwasserleitungen ist seit Jahrzehnten bekannt. Beispielsweise zitierten Shuldener und Sussman ("Silicate as a Corrosion Inhibitor in Water Systems", Corrosion (NACE) 16 (Heft 7, Juli 1960), SS 126 - 130) bereits damals seit etwa dreißig Jahren laufende Untersuchungen. Die Wirkungsweise der Silicate - Erzeugung unlöslicher Silicat-Schutzschichten auf den Rohrinnenwänden - sowie Prüfmethoden für die Korrosionsschutzwirkung wurden beispielsweise von Wehle ("Einsatz von Silicaten bei der Trinkwasseraufbereitung", "ndz Neue Deliwa-Zeitschrift", Heft 3/79, ohne Seitenangabe) vorgestellt. Dieser Beitrag erwähnte auch die Verwendung von Silicat-Phosphat-Kombinationsprodukten. Der kombinierte Einsatz von gelöstem Natriumphosphat und gelöstem Natriumsilicat wurde bereits 1935 (GB-B-491 237) vorgeschlagen. Als bevorzugtes Gewichtsverhältnis Trinatriumphosphat zu Natriumsilicat wird 1 : 3 angegeben.

EP-A-102 587 spezifiziert, daß die Korrosionsschutz-Wirkung von Silicat-Phosphat-Kombinationen in den Konzentrationsbereichen 0,5 bis 5 g/m³ P₂O₅ und 1 bis 20 g/m³ SiO₂ (entsprechend einem Gewichtsverhältnis SiO₂ zu PO₄ zwischen 1 : 0,15 und 1 : 30) durch Carbonat-Zusatz gesteigert werden kann. Die Erfindung wird dabei von einem Zusatz von "handelsüblichen Phosphat-Silicat-Kombinationen" zu dem Trinkwassersystem abgegrenzt, ohne daß eine Aussage über die Lieferform einer solchen "handelsüblichen" Kombination gemacht wird. Aus einer Produktbeschreibung ("Ferrosil 150", Ausgabe März 1975, Henkel KGaA, Düsseldorf) geht allerdings hervor, daß es sich um pulverförmige Kombinationsprodukte handelt. Pulverprodukte weisen zwar den Vorteil wirtschaftlicher Transport- und Lagermöglichkeiten auf, sind aber mit dem großen Nachteil verbunden, daß am Einsatzort Dosier- und Löseeinrichtungen bereitgestellt werden müssen und daß bei der Beschickung dieser Einrichtungen Staubprobleme auftreten können.

EP-A-510 989 offenbart die Verwendung von Orthophosphat und Silicat in Trinkwasserleitungen im Gewichtsverhältnis SiO₂ : PO₄ = 1 : 3 in Konzentrationen hinsichtlich der Mischung von 0,1 bis 100 mg/l. Als Orthophosphate können die Salze unterschiedlicher Alkali- und Erdalkalionen Verwendung finden, wobei Trinatriumphosphat bevorzugt wird. Für die Art der Einspeisung wird angegeben, daß diese durch Zugabe eines feinverteilten Pulvers oder vorzugsweise derart geschehen kann, daß eine konzentrierte Lösung hergestellt und in flüssiger Form dosiert wird. Über mögliche Konzentrationen dieser konzentrierten Lösung wird keine Angabe gemacht.

Zur Vereinfachung der Handhabung der Korrosionsschutzmittel auf der Basis einer Kombination aus Silicat und Phosphat wäre es wünschenswert, wenn diese direkt in Form einer wäßrigen Lösung in Verkehr gebracht werden könnten. Um pro Volumeneinheit möglichst viel Wirkstoff zu transportieren und zu lagern, ist eine möglichst hohe Konzentration der Lösung anzustreben. Dem steht jedoch die bekannte geringe Löslichkeit von Trinatriumphosphat-Dodekahydrat mit 10,1 Gew.-% bei 20 °C entgegen, die einer maximalen PO₄-Konzentration von 2,5 Gew.-% entspricht. Bei tiefereren Transport- und Lagertemperaturen ist eine noch geringere Löslichkeit zu erwarten. Die gegebenenfalls als Gegenionen des Silicats in die Lösung eingebrachten Natriumionen senken gemäß dem Massenwirkungsgesetz die maximale Phosphationenkonzentration weiter ab.

Wegen der im allgemeinen höheren Wasserlöslichkeit von Kaliumsalzen gegenüber Natriumsalzen, für Trikaliumphosphat beispielsweise 49,7 Gew.-% bei 20 °C, wäre es naheliegend, Silicat und Phosphat als Kaliumsalze einzusetzen. Laut Trinkwasserverordnung in der Fassung vom 5. Dezember 1990 ist jedoch ein Zusatz von Kaliumsilicaten zum Trinkwasser nicht erlaubt; lediglich die Verwendung von Kaliumphosphaten ist freigegeben. Die demgemäß zulässige Kombination von Natriumsilicat mit Kaliumphosphat bringt jedoch die Schwierigkeit mit sich, daß sich aus den Phosphationen und den über das Silicat eingebrachten Natriumionen Natriumphosphat-Niederschläge bilden können.

Die folgende Überschlagsrechnung soll das Problem verdeutlichen: Die Löslichkeit von Trinatriumphosphat-Dodekahydrat beträgt gemäß "Chemiker-Kalender" (herausgegeben von C. Synowietz und K. Schäfer, Springer-Verlag, 3. Auflage 1984, S. 134) 10,1 Gew.-% bei 20 °C. Bei einer Molmasse von 380 entspricht dies einer molaren Löslichkeit von 0,27 mol/l, wobei die Lösung dann die dreifache Molarität hinsichtlich Natrium, entsprechend 0,8 mol/l Na, aufweist. Die Konzentration der Phosphationen in der gesättigten Lösung ist 0,27 mol/l entsprechend 25,7 g/l oder rund 2,5 Gew.-% Phosphationen. Umgekehrt bedeutet dies, daß in einer wäßrigen Lösung mit einer Temperatur von 20 °C, die 2,5 Gew-% entsprechend 0,26 mol/l Phosphationen enthält, das Trinatriumphosphat-Dodekahydrat ausfällt, wenn die Konzentration der Natriumionen 3 x 0,26 mol/l = 0,78 mol/l übersteigt.

Geht man von der Annahme aus, daß Natriumionen ausschließlich über Natriumsilicat, beispielsweise in Form von Natriumwasserglas mit einem Modul (= Molverhältnis) SiO₂ : Na₂O = 3, in die wäßrige Lösung eingebracht werden, so läßt sich die maximale SiO₂-Konzentration berechnen, die mit der oben ermittelten maximalen Na-Konzentration von 0,78 mol/l verbunden ist: 0,78 mol Na entsprechen 0,39 mol Na₂O, die bei einem Modul von 3 mit 3 x 0,39 mol SiO₂ entsprechend 70 g SiO₂ verbunden sind.

Diese thermodynaische Betrachtung sagt also aus, daß aus einer wäßrigen Lösung von 20 °C, die mehr als 25 g/l Phosphationen und mehr als 70 g/l SiO₂ in Form von Natriumsilicat mit einem Modul von 3 enthält, Trinatriumphosphat-Dodekahydrat auskristallisieren wird. Ist der Modul des Natriumsilicats größer als 3, können entsprechend höhere SiO₂-Konzentrationen eingestellt werden. Beispielsweise würde bei einem Modul von 3,3 die maximale SiO₂-Konzentration 3,3 x 0,39 mol/l entsprechend 77,2 g/l SiO₂ betragen. Bei einem Modul kleiner als 3 ergeben sich entsprechend verringerte Maximalkonzentrationen.

Diese Betrachtung ist insofern vereinfachend, als sie den Einfluß von Fremdionen auf die Löslichkeit vernachlässigt und Konzentrationen anstelle der thermodynamisch korrekteren Aktivitäten verwendet. Berücksichtigung dieser Faktoren würde zu geringfügig erhöhten Maximalkonzentrationen führen. Andererseits bleibt unberücksichtigt, daß für den Praxiseinsatz Lösungen gefordert werden, die auch bei Temperaturen zwischen dem Gefrierpunkt der Lösung und 20 °C noch stabil sind, obwohl bei einer Temperatur kleiner als 20 °C mit geringeren Löslichkeiten gerechnet werden muß. Weiterhin blieb unberücksichtigt, daß bei einem pH-Wert der Silicat- und Phosphathaltigen Lösung zwischen 11 und 13 ein Teil der Phosphationen als Hydrogenphosphat vorliegt. Da die Löslichkeit des entsprechenden Dinatriumhydrogenphosphat-Dodekahydrats laut "Chemiker-Kalender" geringer ist als diejenige des tertiären Phosphats, verringert sich die maximale Natriumionen- und damit Silicat-Konzentration einer solchen Lösung entsprechend.

Demnach sollten wäßrige Lösungen, die eine Konzentration von mehr als zumindest 2,5 Gew.-% und insbesondere mehr als 3 Gew.-% Orthophosphat und von mehr als 8 Gew.-% SiO₂ in Form von Natriumsilicat mit einem Modul von kleiner als 3,3 enthalten, bei Temperaturen unterhalb 20 °C instabil sein und zur Abscheidung von Natriumphosphaten neigen. Laborversuche bestätigen, daß sich unter Verwendung von Natriumphosphat keine stabilen Lösungen mit mehr als 3 Gew.-% Phosphat und mehr als 8 Gew.-% SiO₂ herstellen lassen. Demgegenüber besteht die Aufgabe der vorliegenden Erfindung darin, höher konzentrierte stabile wäßrige Lösungen aus Natriumsilicaten und Orthophosphaten zur Verwendung als Korrosionsschutzmittel im Trinkwasserbereich zur Verfügung zu stellen.

Diese Aufgabe wird gelöst durch ein
flüssiges wäßriges Konzentrat in Form einer homogenen Lösung, enthaltend Silicationen und in Form eines Kaliumsalzes eingebrachten Othophosphationen, zum Einsatz in Verfahren zum Korrosionsschutz von Trinkwasserleitungen aus unlegiertem oder niedrig legiertem Stahl, **dadurch gekennzeichnet,** daß das Konzentrat mindestens 8 Gew.-% Silicat, berechnet als SiO₂, und mindestens 3 Gew.-% Orthophosphat, berechnet als PO₄, enthält.

Der Lösung der Aufgabe liegt die überraschende Erkenntnis zu Grunde, daß in Gegenwart von Silicationen - als solche oder in kondensierter Form, wie sie teilweise bis weitgehend in Wasserglaslösungen vorliegt - die Ausfällung von Natriumorthophosphat in einem bestimmten Übersättigungsbereich der Lösung für hinreichend lange Zeiten verzögert wird, um solche Konzentrate bei der Korrosionsschutzbehandlung im Trinkwasserbereich einsetzen zu können.

Die erfindungsgemäßen Untergrenzen der Konzentrationen, SiO₂ mindestens 8 Gew.-% und PO₄ mindestens 3 Gew.-%, führen aufgrund der Obergrenzen für die Konzentration von Natronwasserglaslösungen einerseits und Kaliumorthophosphatlösungen andererseits zu bestimmten Grenzen für das Gewichtsverhältnis SiO₂ zu PO₄. Möglich sind Gewichtsverhältnisse zwischen 5 : 1 und 1 : 2,7. Dabei werden Gewichtsverhältnisse zwischen 4 : 1 und 1 : 2,5 bevorzugt. Besonders bevorzugt sind Gewichtsverhältnisse zwischen 1,5 : 1 und 1 : 1,5.

Es ist bekannt, Korrosionsschutzmitteln für den Trinkwasserbereich auch Phosphate in kondensierter Form, beispielsweise als Triphosphat oder als Metaphosphat, zuzusetzen. Demgemäß liegt es auch im Rahmen der vorliegenden Erfindung, daß die flüssigen wäßrigen Konzentrate neben Silicat und Orthophosphat auch kondensierte Phosphate enthalten können. Die Obergrenze der Konzentration der kondensierten Phosphate beträgt 5 Gew.-%, berechnet als PO₄.

Erfindungsgemäß liegt die Konzentration der Silicate, berechnet als SiO₂, bei mindestens 8 Gew.-%. Aus ökonomischen Gründen sind Konzentrationen von mindestens 10 Gew.-% bevorzugt. Bei Konzentrationen oberhalb von 18 Gew.-% lassen sich jedoch keine flüssige wäßrige Konzentrate in Form einer homogenen Lösung mehr formulieren. Demgemäß liegen die bevorzugten Konzentrationen der Silicationen, berechnet als SiO₂, zwischen 10 und 18 Gew.-%.

Als Quelle der Silicationen werden vorzugsweise technische Wasserglaslösungen herangezogen. Diese sind mit unterschiedlichen Feststoffgehalten und mit unterschiedlichen Molverhältnissen SiO₂ zu Na₂O im Handel erhältlich. Für die vorliegende Erfindung sind Natronwasserglaslösungen mit einem Molverhältnis SiO₂ zu Na₂O zwischen 2,0 und 4,0 geeignet, wobei der Bereich zwischen 3,0 und 3,9 bevorzugt wird. Übliche SiO₂-Konzentrationen solcher technicher Wasserglas lösungen bewegen sich im Bereich zwischen 22 und 33 Gew.-%. Die Konzentrationen an Na₂O liegen dann im Bereich zwischen 5,9 und 14,7 Gew.-%.

Die erfindungsgemäßen flüssigen wäßrigen Konzentrate in Form einer homogenen Lösung lassen sich dadurch herstellen, daß man das Orthophosphat in Form des Kaliumsalzes einsetzt. Eventuell erwünschtes kondensiertes Phosphat, beispielsweise Triphosphat oder Metaphosphat, kann als Natrium- oder als Kaliumsalz eingesetzt werden.

Die Herstellung der flüssigen wäßrigen Konzentrate kann dadurch erfolgen, daß man entsprechend konzentrierte wäßrige Lösungen der einzelnen Komponenten miteinander vermischt, beispielsweise durch Rühren. Als Silicatlösung verwendet man praktischerweise eine kommerziell erhältliche technische Wasserglaslösung. Pulverförmiges Kaliumorthophosphat, vorzugsweise Trikaliumorthophosphat, wird in Wasser vorgelöst. Wird die Mitverwendung von kondensierten Phosphaten gewünscht, so kann man diese ebenfalls in der Orthophosphatlösung auflösen. Vorzugsweise stellt man jedoch eine getrennte Lösung der kondensierten Phosphate her. Die Wasserglas- und die Phosphatlösung(en) werden unter Rühren zusammengegeben, wobei es technisch zweckmäßig ist, die Lösung mit dem größeren Volumen vorzulegen und die Lösung mit dem geringeren Volumen zuzugeben. Die umgekehrte Reihenfolge ist auch möglich, jedoch weniger zweckmäßig.

Die erfindungsgemäßen Konzentrate finden Verwendung in Verfahren zur Korrosionsschutzbehandlung von Trinkwasserleitungen aus unlegiertem oder niedrig legiertem Stahl. Hierzu werden sie nach der Trinkwasseraufbereitung dem Wasser vorzugsweise kontinuierlich und automatisch zudosiert. Dabei erfolgt die dem Volumenstrom des Trinkwassers angepaßte Dosierung vorzugsweise so, daß die Konzentration der Silicate im Trinkwasser, berechnet als SiO₂, zwischen 1 und 40 mg/l beträgt. Die zugehörigen Konzentrationen an Orthophosphat und gegebenenfalls an kondensierten Phosphaten stellen sich dann je nach dem Gewichtsverhältnis Silicat zu Phosphat im Konzentrat entsprechend ein. Dabei ist darauf zu achten, das SiO₂:PO₄-Verhältnis so zu wählen, daß bei der erwünschten SiO₂-Konzentration die laut Trinkwasserverordnung maximal erlaubte Phosphatkonzentration von 6,7 mg/l PO₄ nicht überschritten wird.

### Ausführungsbeispiele

Zur Herstellung von erfindungsgemäßen Konzentraten und von Vergleichsmustern wurden unterschiedliche technische Wassergläser gemäß Tabelle 1 unverdünnt vorgelegt. Zu diesen Wasserglaslösungen wurden wäßrige Lösungen von Trikaliumorthophosphat mit eingestelltem Phosphatgehalt unter Rühren bei Raumtemperatur langsam zugegeben. Phosphatgehalt und Lösungsvolumen wurden so bemessen, daß die angestrebten Gehalte der Konzentrate gemäß Tabelle 1 erreicht wurden. Bei Konzentraten, die sowohl Orthophosphat als auch Polyphosphat enthielten, wurden getrennte Lösungen aus Trikaliumorthophosphat und Natriumpolyphosphat oder Pentakaliumtriphosphat nacheinander zugegeben.

Als Trikaliumorthophosphat wurde das Monohydrat der Firma Riedel-de Haen eingesetzt. Als Natriumpolyphosphat wurde Budit^{R} 6H der Chem. Fabrik Budenheim eingesetzt, als Pentakaliumtriphosphat das Produkt K15-01 der Chem. Fabrik Budenheim. Die verwendeten Natronwassergläser sind in der Fußnote zur Tabelle 1 näher charakterisiert.

Die vereinigten Lösungen wurden im Kühlschrank bei Temperaturen von 4 °C gelagert und täglich visuell hinsichtlich Niederschlagsbildung begutachtet. Die Konzentrate wurden als erfindungsgemäß geeignet eingestuft, wenn nach Animpfen mit Na₃PO₄ · 12 H₂O und 6 Tagen Lagerzeit bei 4 °C noch keine Niederschlagsbildung aufgetreten war.

## Patentansprüche

1. Flüssiges wäßriges Konzentrat in Form einer homogenen Lösung, enthaltend Silicationen und in Form eines Kaliumsalzes eingebrachte Orthophosphationen, zum Einsatz in Verfahren zum Korrosionsschutz von Trinkwasserleitungen aus unlegiertem oder niedrig legiertem Stahl, dadurch gekennzeichnet, daß das Konzentrat mindestens 8 Gew.-% Silicat, berechnet als SiO₂, und mindestens 3 Gew.-% Orthophosphat, berechnet als PO₄, enthält.

2. Flüssiges wäßriges Konzentrat nach Anspruch 1, dadurch gekennzeichnet, daß das gewichtsverhältnis SiO₂ zu PO₄ zwischen 5 : 1 und 1 : 2,7, vorzugsweise zwischen 4 : 1 und 1 : 2,5, insbesondere zwischen 1,5 : 1 und 1 : 1,5 beträgt.

3. Flüssiges wäßriges Konzentrat nach einem oder beiden der Ansprüche 1 und 2, dadurch gekennzeichnet, daß es zusätzlich Polyphosphate in Konzentrationen bis zu 5 Gew.-%, berechnet als PO₄, enthält.

4. Flüssiges wäßriges Konzentrat nach einem oder mehreren der Ansprüche 1 bis 3, dadurch gekennzeichnet, daß die Konzentration der Silicationen, berechnet als SiO₂, zwischen 10 und 18 Gew.-% beträgt.

5. Flüssiges wäßriges Konzentrat nach einem oder mehreren der Ansprüche 1 bis 4, dadurch gekennzeichnet, daß die Silicationen in Form von zumindest teilweise kondensierten Natriumsilicaten mit einem Molverhältnis SiO₂ zu Na₂O zwischen 2,0 und 4,0, insbesondere zwischen 3,0 und 3,9 vorliegen.

6. Flüssiges wäßriges Konzentrat nach einem oder mehreren der Ansprüche 1 bis 5, dadurch gekennzeichnet, daß die Orthophosphationen als Trikaliumphosphat eingebracht werden.

7. Verfahren zur Korrosionschutzbehandlung von Trinkwasserleitungen aus unlegiertem oder niedrig legiertem Stahl, dadurch gekennzeichnet, daß dem Trinkwasser flüssige wäßrige Konzentrate nach einem oder mehreren der Ansprüche 1 bis 6 zudosiert werden.

8. Verfahren nach Anspruch 7, dadurch gekennzeichnet, daß die Dosierung der flüssigen wäßrigen Konzentrate derart erfolgt, daß die Konzentration der Silicate im Trinkwasser, berechnet als SiO₂, zwischen 1 und 40 mg/l beträgt und gleichzeitig die Konzentration von PO₄ 6,7 mg/l nicht übersteigt.

## Claims

1. A liquid aqueous concentrate in the form of a homogeneous solution containing silicate ions and orthophosphate ions introduced in the form of a potassium salt for use in processes for controlling corrosion in drinking water pipes of unalloyed or low-alloyed steel, characterized in that the concentrate contains at least 8% by weight of silicate, expressed as SiO₂, and at least 3% by weight of orthophosphate, expressed as PO₄.

2. A liquid aqueous concentrate as claimed in claim 1, characterized in that the ratio by weight of SiO₂ to PO₄ is between 5:1 and 1:2.7, preferably between 4:1 and 1:2.5 and more preferably between 1.5:1 and 1:1.5.

3. A liquid aqueous concentrate as claimed in one or both of claims 1 and 2, characterized in that it additionally contains polyphosphates in concentrations of up to 5% by weight, expressed as PO₄.

4. A liquid aqueous concentrate as claimed in one or more of claims 1 to 3, characterized in that the concentration of silicate ions, expressed as SiO₂, is between 10 and 18% by weight.

5. A liquid aqueous concentrate as claimed in one or more of claims 1 to 4, characterized in that the silicate ions are present in the form of at least partly condensed sodium silicates with a molar ratio of SiO₂ to Na₂O of 2.0 to 4.0:1 and, more particularly, 3.0 to 3.9:1.

6. A liquid aqueous concentrate as claimed in one or more of claims 1 to 5, characterized in that the orthophosphate ions are introduced as tripotassium phosphate.

7. A process for the corrosion-inhibiting treatment of drinking water pipes of unalloyed or low-alloyed steel, characterized in that the liquid aqueous concentrates claimed in one or more of claims 1 to 6 are added to the drinking water.

8. A process as claimed in claim 7, characterized in that the liquid aqueous concentrates are introduced in such quantities that the concentration of silicates in the drinking water, expressed as SiO₂, is between 1 and 40 mg/l and, at the same time, the concentration of PO₄ does not exceed 6.7 mg/l.

## Revendications

1. Concentré aqueux liquide, sous la forme d'une solution homogène, contenant des ions de silicate et des ions d'orthophosphate, introduits sous la forme d'un sel de potassium, destiné à être utilisé dans des procédés de protection anticorrosion des conduites d'eau potable en acier non allié ou faiblement allié, caractérisé en ce que le concentré renferme au moins 8 % en poids de silicate, calculé comme SiO₂, et au moins 3 % en poids d'orthophosphate, calculé comme PO₄.

2. Concentré aqueux liquide selon la revendication 1, caractérisé en ce que le rapport pondéral entre le SiO₂ et le PO₄ est compris entre 5:1 et 1:2,7, de préférence entre 4:1 et 1:2,5, en particulier, entre 1,5:1 et 1:1,5.

3. Concentré aqueux liquide selon une des deux revendications 1 et 2 ou les deux, caractérisé en ce qu'il renferme en plus des polyphosphates dans des concentrations allant jusqu'à 5 % en poids, calculés comme PO₄.

4. Concentré aqueux liquide selon une ou plusieurs des revendications 1 à 3, caractérisé en ce que la concentration des ions de silicate calculés comme SiO₂, est comprise entre 10 et 18 % en poids.

5. Concentré aqueux liquide selon une ou plusieurs des revendications 1 à 4, caractérisé en ce que les ions de silicate sont présents sous la forme de silicates de sodium tout au moins partiellement condensés avec un rapport molaire entre le SiO₂ et le Na₂O compris entre 2,0 et 4,0, en particulier, entre 3,0 et 3,9.

6. Concentré aqueux liquide selon une ou plusieurs des revendications 1 à 5, caractérisé en ce que les ions d'orthophosphate sont introduits comme phosphate tripotassique.

7. Procédé de traitement anticorrosion des conduites d'eau potable en acier non allié ou faiblement allié, caractérisé en ce que l'on ajoute à l'eau des concentrés aqueux liquides selon une ou plusieurs des revendications 1 à 6.

8. Procédé selon la revendication 7, caractérisé en ce que l'adjonction dosée des concentrés aqueux liquides est opérée de manière telle que la concentration des silicates, dans l'eau potable, calculés comme SiO₂, est comprise entre 1 et 40 mg/l, et qu'en même temps, la concentration de PO₄ ne dépasse pas 6,7 mg/l.
